# EUROPÄISCHE PATENTSCHRIFT

(11) **EP 1 173 624 B1**
(45) Veröffentlichungstag und Bekanntmachung des Hinweises auf die Patenterteilung: **10.09.2003**
(21) Anmeldenummer: 00930984.0
(22) Anmeldetag: 21.03.2000
(51) Int. Cl.: C21D 1/09, F16J 9/00

(54) **VERFAHREN UND VORRICHTUNG ZUM HÄRTEN VON RINGNUTEN MIT LASERSTRAHLEN**
METHOD AND APPARATUS FOR HARDENING RING-SHAPED GROOVES BY MEANS OF LASER BEAMS
PROCEDE ET APPAREIL POUR DURCIR DES RAINURES ANNULAIRES PAR FAISCEAU LASER

(30) Priorität: 26.04.1999 DE 19918808
(43) Veröffentlichungstag der Anmeldung: 23.01.2002
(73) Patentinhaber: MAHLE GMBH, D-70376 Stuttgart (DE)
(72) Erfinder: WEIS, Michael, D-70192 Stuttgart (DE); PFEIL, Karl, D-70376 Stuttgart (DE)
(86) Internationale Anmeldenummer: DE0000919
(87) Internationale Veröffentlichungsnummer: WO00065104

(56) Entgegenhaltungen:
- US-A- 5 515 770
- PATENT ABSTRACTS OF JAPAN vol. 014, no. 310 (C-0736), 4. Juli 1990 (1990-07-04) & JP 02 104612 A (TOSHIBA CORP), 17. April 1990 (1990-04-17)
- PATENT ABSTRACTS OF JAPAN vol. 010, no. 350 (C-387), 26. November 1986 (1986-11-26) & JP 61 149424 A (YANMAR DIESEL ENGINE CO LTD), 8. Juli 1986 (1986-07-08) in der Anmeldung erwähnt

## Beschreibung

Die Anmeldung betrifft ein Verfahren zum Härten der Ringnuten eines Kolbenbodens aus Stahl, eines Stahlkolbens, eines Stahlunterteils oder von Stahlkolbenköpfen mit Laserstrahlung.

Derartige Verfahren sind aus der US 5,515,770 und der JP-A 1-149424 bekannt. Wesentlich bei derartigen Verfahren ist im Regelfall, daß die Vorderkante der Nut nicht aufgeschmolzen wird und daß der Nutgrund nicht gehärtet wird, da dort ein erhöhtes Spannungsniveau vorliegt.

Um zu verhindern, daß die Vorderkante der Nut aufgeschmolzen wird, wird die Kante gemäß der JP-Schrift (Fig. 2) durch eine besondere Vorrichtung abgeschattet. Bei der US-Schrift wird die Lage des Laserstrahls genau spezifiziert.

Beiden Verfahren ist gemeinsam, daß der Laserstrahl radial zur Mittelachse des Kolbens einfällt, sodaß bei einer gedachten Verlängerung des Laserstrahls dieser die Mittelachse des Kolbens schneidet und daß vor dem Härten eine absorptionserhöhende Graphitbeschichtung aufgetragen wird.

Die Erfindung beschäftigt sich mit dem Problem, bei gattungsgemäßen Verfahren zu verhindern, daß der Nutgrund gehärtet wird.

Dieses Problem wird gelöst durch das kennzeichnende Merkmal des Anspruchs 1. Vorteilhafte Weiterbildungen sind Gegenstand der Unteransprüche.

Eine Vorrichtung zur Durchführung des Verfahrens ist gekennzeichnet in Anspruch 6.

Durch die etwa tangentiale Strahlführung wird eine Reflexion der Laserstrahlen in Richtung Nutgrund mit Sicherheit vermieden und es wird gemäß Anspruch 2 bei entsprechend kleinem Auftreffwinkel auch eine Reflexion in Richtung der gegenüberliegenden Nutflanke vermieden. Unter etwa tangentialer Strahlführung ist dabei zu verstehen, daß die in die Ebene der Ringnuten projezierten Laserstrahlen den Kolben bzw. Kolbenboden nur peripher im Bereich seiner Ringnuten als Sekanten schneiden. Anders ausgedrückt wird der Laserstrahl etwa in Umfangsrichtung an den Kolben herangeführt.

Die Erfindung wird im folgenden anhand einer Zeichnung näher erläutert. Es zeigt:
- Fig. 1: die Anordnung des Laserstrahls relativ zum Kolbenboden von oben
- Fig. 2: die Anordnung des Laserstrahls relativ zum Kolbenboden, Seitenansicht.

Ein Kolbenboden 1 mit Ringnuten 2 und 3 ist drehbar in einer nicht dargestellten Spannvorrichtung aufgenommen. Der Kolbenboden 1 ist in der Nutebene aufgeschnitten dargestellt. Die Nuten des Kolbenbodens werden durch Laserstrahlung gehärtet. Der Weg des Laserstrahls ist durch gestrichelte Linien angedeutet. Der Laserstrahl wird bezogen auf den Außendurchmesser des Kolbenbodens 1 in etwa tangentialer Richtung auf die Nutflanke 5 gerichtet.

In Fig. 2 ist die Mittelachse 4 des Kolbens angegeben. Der Winkel zwischen der Nutflankenebene und dem Laserstrahl ist relativ klein und liegt bei weniger als 15°.

## Patentansprüche

1. Verfahren zum Härten der Ringnuten eines Kolbenbodens aus Stahl, eines einteiligen Stahlkolbens, eines Kolbenkopfes aus Stahl oder eines Stahlunterteils eines Kolbens mittels Laserstrahlen,
**dadurch gekennzeichnet,**
**daß** der Laserstrahl etwa in Umfangsrichtung an den Kolben herangeführt wird.

2. Verfahren nach Anspruch 1,
**dadurch gekennzeichnet,**
**daß** die in die Ebene der Ringnuten projezierten Laserstrahlen den Kolbenboden nur peripher im Bereich seiner Ringnuten als Sekanten schneiden.

3. Verfahren nach Anspruch 1 oder 2,
**dadurch gekennzeichnet,**
**daß** der Laserstrahl bezogen auf die Nutflankenebene mit relativ kleinem Winkel auf die Nutflanke (5) gerichtet wird, sodaß die von einer Nutflanke (5) reflektierten Strahlen weder den Nutgrund noch die jeweils andere Nutflanke (5) treffen.

4. Verfahren nach Anspruch 1 oder 2,
**dadurch gekennzeichnet,**
**daß** in den zu härtenden Bereichen keine Oberflächenbeschichtung zur Erhöhung der Absorption vorgenommen wird.

5. Verfahren nach einem der Ansprüche 1 - 4,
**dadurch gekennzeichnet,**
**daß** beide Nutflanken (5) gleichzeitig gehärtet werden.

6. Vorrichtung zur Durchführung des Verfahrens nach Anspruch 1,
**dadurch gekennzeichnet,**
**daß** die Vorrichtung zum Laserhärten, die den Laserstrahl etwa in Umfangsrichtung an den Kolben heranführt, in einer spangebenden Werkzeugmaschine integriert ist, sodaß das Härten und die Fertigbearbeitung des Bauteils in derselben Einspannung möglich sind.

## Claims

1. Method for hardening the annular grooves of a steel piston crown, a steel piston made in a single piece, a steel piston head or a steel lower part of a piston by means of laser beams, **characterised in that** the laser beam is directed substantially circumferentially onto the piston.

2. Method according to claim 1, **characterised in that** the laser beams projected into the plane of the annular grooves intersect the piston crown as secants only peripherally in the region of its annular grooves.

3. Method according to claim 1 or 2, **characterised in that** the laser beam is directed onto the groove side (5) at a relatively small angle with respect to the groove side plane, so that the beams reflected from a groove side (5) do not strike the bottom of the groove or the respective other groove side (5).

4. Method according to claim 1 or 2, **characterised in that** no surface coating for increasing absorption is carried out in the areas to be hardened.

5. Method according to any of claims 1 to 4, **characterised in that** the two groove sides (5) are hardened simultaneously.

6. Device for carrying out the method according to claim 1, **characterised in that** the device for laser hardening, which brings the laser beam substantially circumferentially onto the piston, is integrated in a cutting machine tool so that hardening and finishing of the component can be carried out in the same fixing means.

## Revendications

1. Procédé pour durcir par faisceau laser les rainures annulaires d'un fond de piston en acier, d'un piston en acier d'un seul tenant, d'une tête de piston en acier ou d'une partie inférieure en acier d'un piston,
**caractérisé en ce**
**que** le faisceau laser est guidé vers le piston sensiblement dans la direction périphérique.

2. Procédé selon la revendication 1,
**caractérisé en ce**
**que** le faisceau laser projeté dans le plan des rainures annulaires ne coupe le fond de piston que périphériquement dans la zone de ses rainures annulaires, en tant que sécante.

3. Procédé selon la revendication 1 ou 2,
**caractérisé en ce**
**que** le faisceau laser est orienté vers le flanc de rainure (5) sous un angle relativement petit par rapport au plan du flanc de rainure, de telle sorte que les faisceaux réfléchis par un flanc de rainure (5) ne touchent ni le fond de rainure ni l'autre flanc de rainure (5) correspondant.

4. Procédé selon la revendication 1 ou 2,
**caractérisé en ce**
**qu'**aucun revêtement superficiel n'est réalisé dans les zones à durcir pour augmenter l'absorption.

5. Procédé selon l'une des revendication 1 à 4,
**caractérisé en ce**
**que** les deux flancs de rainure (5) sont durcis simultanément.

6. Dispositif pour mettre en oeuvre le procédé selon la revendication 1,
**caractérisé en ce**
**que** le dispositif pour durcir au laser, qui guide le faisceau laser vers le piston sensiblement dans la direction périphérique, est intégré à une machine-outil à enlèvement de copeaux, de telle sorte que le durcissement et l'usinage de finition de la pièce sont possibles dans le même bridage.
